# EUROPÄISCHE PATENTSCHRIFT

(11) **EP 0 589 978 B1**
(45) Veröffentlichungstag und Bekanntmachung des Hinweises auf die Patenterteilung: **22.02.1995**
(21) Anmeldenummer: 92912343.8
(22) Anmeldetag: 09.06.1992
(51) Int. Cl.: D06L 1/14, D06M 11/38, D06L 3/00

(54) **VERWENDUNG VON ALKYLGLYKOSIDEN ALS TEXTILHILFSMITTEL**
USE OF SPECIAL ALKYL GLYCOSIDES AS AUXILIARIES IN THE PRETREATMENT OF TEXTILES
UTILISATION D'ALKYLGLUCOSIDES SPECIAUX COMME PRODUITS AUXILIAIRES EN PRECONDITIONNEMENT TEXTILE

(30) Priorität: 18.06.1991 DE 4120084
(43) Veröffentlichungstag der Anmeldung: 06.04.1994
(73) Patentinhaber: Henkel Kommanditgesellschaft auf Aktien, 40191 Düsseldorf (DE)
(72) Erfinder: WAHLE, Bernd, D-4044 Kaarst 2 (DE); SCHAD, Jörg, D-7918 Illertissen (DE); WEUTHEN, Manfred, D-5650 Solingen 11 (DE)
(86) Internationale Anmeldenummer: EP9201287
(87) Internationale Veröffentlichungsnummer: WO9222698

(56) Entgegenhaltungen:
- WO-A-88/02041
- DE-A- 1 905 523
- US-A- 3 598 865
- US-A- 3 640 998

## Beschreibung

Die Erfindung betrifft die Verwendung von speziellen Alkylglykosiden als tensidisches Hilfsmittel in der textilen Vorbehandlung von textilen Flächengebilden, Garnen oder Flocken.

Ziel der textilen Vorbehandlung ist eine möglichst einfache und schonende Entfernung von Begleitstoffen der textilen Flächengebilde, Garne oder Flocken, die die Veredlungsgänge, wie Färben, Drucken, optisches Aufhellen oder Ausrüsten, stören. So darf beispielsweise für die Färberei die vorbehandelte Ware keine störenden Mengen an Schmutz, Präparationen, Schlichten und natürlichen Faserbegleitstoffen enthalten. Gleichzeitig muß die Ware einen genügend hohen Weißgrad aufweisen und gleichmäßiges und hohes Farbstoffaufnahmevermögen und Saugfähigkeit zeigen. Synthetische textile Flächengebilde oder Garne enthalten in der Regel Spinnpräparationen, Schlichte und Schmutz, die durch Waschprozesse entfernt werden sollen. Natürliche textile Flächengebilde und Garne sind noch viel schwieriger von den störenden Begleitstoffen, wie Schlichte, Präparationen, Wachse, Pektine etc. zu trennen. Hierfür dient neben der Entschlichtung in erster Linie das alkalische Abkochen. Entschlichtung und Bleiche sind als Vorbehandlungsprozesse für synthetische und/oder natürliche Fasern geeignet, werden aber meist alleine oder in Kombination mit dem alkalischen Abkochen bei natürlichen Fasern gewählt. Bei den besprochenen Vorbehandlungen: Waschen, alkalisches Abkochen, Entschlichtung und Bleiche wird zunächst das Textilgut mit einer chemikalienhaltigen Flotte in Berührung gebracht, die Tenside enthält. Diese Tenside haben die Aufgabe ein Benetzen und Durchdringen der Textilien zu ermöglichen und Schlichte, Präparationen, Schmutz aller Art und Faserbegleitstoffe vom Textilgut zu entfernen. Derartige Tenside müssen alkalistabil und temperaturbeständig sein, sich mit anderen Veredlungschemikalien, wie Oxidationsmittel, in der Bleiche und Entschlichtung vertragen und eine hohe Faseraffinität zum Entlüften von textilen Materialien besitzen. Darüberhinaus sollen die Tenside umweltverträglich sein, das heißt biologisch gut abgebaut werden, und keine toxische Wirkung gegenüber Wasserorganismen besitzen.

Alkylglykoside werden in jüngster Zeit aufgrund ihrer biologischen Verträglichkeit und ihrer bekannten Netzeigenschaften vermehrt in Haushaltswasch- und Reinigungsmitteln eingesetzt. Haushaltswaschmittel, die Alkylglykoside in Kombination mit wenigstens einem üblichen anionischen Tensid enthalten, werden in der europäischen Patentanmeldung EP-A-0 070 074 beschrieben. Des weiteren sind aus der europäischen Patentanmeldung EP-A-0 105 556 flüssige Waschmittel bekannt, die Alkyglykoside, bestimmte andere nichtionische Tenside und anionische Tenside enthalten. Aus der internationalen Patentanmeldung WO-A-862 943 sind alkylglykosidhaltige Flüssigwaschmittel bekannt, die übliche anionische Tenside enthalten.

An Tenside für die textile Vorbehandlung werden jedoch deutlich höhere Anforderungen als an Haushaltswaschmittel gestellt. So müssen Tenside für die textile Vorbehandlung eine größere Chemikalien- und Temperaturbeständigkeit aufweisen und zudem in kürzerer Zeit mehr und vor allen Dingen auch noch andere störende Begleitstoffe der textilen Flächengebilde, Garne und Flocken als Schmutz wie Schlichte, Präparationen, Pektine etc. lösen.

Aus der internationalen Patentanmeldung WO-A-9 006 353 ist ein flüssiges, wäßriges Waschmittelkonzentrat für gewerbliche Wäschereien bekannt, das ein Alkylglucosid der Formel R-O-Gₓ mit R=C₈-C₁₄ Alkylrest und x=1,2 bis 5 und als Builderkomponenten Natriumhydroxid, Natriumsilikat und Natrium-nitrilotriacetat enthält. Die in verdünnter Form angewendeten Waschmittelkonzentrate zeigen in gewerblichen Betrieben bei Wasserhärten von 0 °dH für haushaltstypische Anschmutzungen vom Typ Staub-Wollfett, Blut, Milchkakao, Staub-Hausfett gute Waschergebnisse. In der textilen Vorbehandlung müssen jedoch auch andere Schmutzarten und auch in höheren Anschmutzungsgraden als Haushaltswäsche entfernt werden. Abgesehen davon, gilt es in der textilen Vorbehandlung auch Schlichten, Präparationen, Pektine, Hemicellulosen, (Baumwoll)Wachse, Metallsalze und ähnliches zu lösen.

Der vorliegenden Erfindung lag die Aufgabe zugrunde, ein für die textile Vorbehandlung geeignetes tensidisches Hilfsmittel zur Verfügung zu stellen, welches chemikalien- und alkalistabil ist, ein hohes Netz- und Disperigervermögen zeigt und den damit behandelten Textilmaterialien eine ausgezeichnete Saugfähigkeit und in Kombination mit einem Bleichmittel einen hohen Weißgrad verleiht. Zudem sollte das tensidische Hilfsmittel in hohem Maß umweltverträglich, das heißt nicht toxisch und in kürzester Zeit biologisch vollständig abbaubar sein.

Die Aufgabe wurde gelöst durch die Verwendung von Alkylglykosiden der allgemeinen Formel I

R¹ - O - (G)ₙ (I)

in der R¹ einen Alkylrest mit 8 bis 14 C-Atomen, G eine Glykoseeinheit und n eine Zahl von 1 bis 3 bedeuten als tensidisches Hilfsmittel beim Entschlichten, Bleichen und alkalischen Abkochen von natürlichen und/oder synthetischen textilen Flächengebilden, Garnen oder Flocken.

Unter dem Begriff der textilen Flächengebilde werden im Rahmen der Erfindung Web-, Strick-, Wirkware und Vliese verstanden. Der Begriff der textilen Vorbehandlung umfaßt das Waschen, alkalische Abkochen, Bleichen und Entschlichten. Der Begriff Alkylglykoside soll wie üblich die Alkylmonoglykoside (n = 1) als auch deren Gemische mit Alkyloligoglykosiden bezeichnen, deren Oligomerisierungsgrad nicht höher als n = 3 ist.

Die erfindungsgemäß verwendeten Alkylglykoside sind an sich bekannte Verbindungen, deren Herstellung in zahlreichen Druckschriften, wie in den US-Patentschriften US-A-3547828, US-A-3772269, US-A-3839318 und den europäischen Patentanmeldungen EP-A-0 301 298, EP-A-0 357 969, EP-A-0 362 671 sowie der deutschen Offenlegungsschrift DE-A-39 27 919 beschrieben wird. Dabei können die als Alkylglykoside bezeichneten Reaktionsprodukte aus Glykosen und Alkoholen entweder durch direkte Umsetzung mit einem Überschuß des Alkohols und einer Säure als Katalysator oder durch Umacetalisierung unter Mitverwendung eines niederen Alkohols als Lösungsmittel und Reaktionspartner hergestellt werden. Bei den erfindungsgemäß verwendeten Alkylglykosiden handelt es sich um Reaktionsprodukte aus den Glykosen Glucose, Fructose, Mannose, Galactose, Talose, Gulose, Allose, Altrose, Idose, Arabinose, Xylose, Lyxose und Ribose und Alkoholen mit 8 bis 14 C-Atomen, wobei die Glykosen miteinander glykosidisch verknüpft sein können. Die Anzahl der miteinander verknüpften Glykosen wird durch den sogenannten Oligomerisierungsgrad charakterisiert, der in der allgemeinen Formel I als n dargestellt ist. Der Oligomerisierungsgrad n kann als analytisch zu ermittelnde Größe auch gebrochene Zahlenwerte annehmen; er liegt in der Regel bei Werten von 1 bis 3 und insbesondere zwischen 1,1 und 1,4. Die von den genannten Glykosen abgeleiteten Glykoseeinheiten werden in der allgemeinen Formel I als G bezeichnet. Bevorzugt im Sinne der Erfindung leitet sich G von der Glucose ab. R¹ bezeichnet in der allgemeinen Formel I einen Alkylrest mit 8 bis 14 C-Atomen. Zweckmäßigerweise leitet sich R¹ ab von geradkettigen Alkoholen mit 8 bis 14 C-Atomen, die als Fettalkohole bekanntermaßen aus nachwachsenden Rohstoffen zugänglich sind. Brauchbar sind auch Verbindungen der allgemeinen Formel I, in der R¹ einen verzweigten Alkylrest mit 8 bis 14 C-Atomen darstellt, der sich von verzweigten Alkoholen ableitet. Die verzweigten Alkohole sind beispielsweise als sogenannte Oxoalkohole mittels Oxosynthese zugänglich. Selbstverständlich kann R¹ auch Mischungen, von Alkylresten mit 8 bis 14 C-Atomen darstellen. Derartige Mischungen können sich insbesondere von den in der Fettchemie üblichen technischen Mischungen von geradkettigen Alkoholen mit 8 bis 14 C-Atomen ableiten. Bevorzugt im Sinne der Erfindung werden Alkylglykoside der allgemeinen Formel I, in der R¹ einen geradkettigen Alkylrest mit 8 bis 12 C-Atomen bedeutet. Insbesondere bevorzugt sind Alkylglykoside der allgemeinen Formel I, in der R¹ einen geradkettigen Alkylrest mit im wesentlichen 10 C-Atomen bedeutet. Im Sinne der Erfindung bedeutet in diesem Zusammenhang der Begriff "im wesentlichen", daß R¹ zu 80 bis 100 % den n-Decylrest repräsentiert. Demnach kann sich R¹ von Alkoholmischungen ableiten, die in Mengen von 80 bis 100 Gew.-% n-Decylalkohol enthalten und in Mengen von 0 bis 20 Gew.-% einen Alkohol mit 8 bis 14 C-Atomen, vorzugsweise mit 8 C-Atomen.

Ganz besonders bevorzugt werden Alkylglykoside der allgemeinen Formel I, in der G für eine Glucoseeinheit, n eine Zahl zwischen 1,1 und 1,4 und R¹ einen geradkettigen Alkylrest mit im wesentlichen 10 C-Atomen bedeutet.

Die erfindungsgemäß zu verwendenden Alkylglykoside können bedingt über das Herstellungsverfahren geringe Mengen, vorzugsweise unter 2 Gew.-%, an nicht umgesetzten Alkoholen mit 8 bis 14 C-Atomen enthalten, was sich nicht nachteilig auf die Verwendung auswirkt.

Die Alkylglykoside können in einfacher Weise als Lösungen oder als Dispersionen in den Vorbehandlungsflotten verwendet werden. Als Lösungsmittel oder Dispergiermittel können Wasser und/oder organische Lösungsmittel, vor allem n-Butanol, 2-Ethylhexanol und/oder Glycerin, verwendet werden. Bevorzugt werden wäßrige Lösungen oder wäßrige Dispersionen von Alkylglykosiden, die in Mengen von 50 bis 100 Gew.-% Wasser als Lösungsmittel oder Dispergiermittel und organische Lösungsmittel in Mengen von 0 bis 50 Gew.-% - bezogen auf Lösungs- und Dispergiermittel - enthalten. Unter den wäßrigen Dispersionen von Alkylglykosiden werden auch die dem Fachmann als "Paste" bekannten Produkte verstanden. In der Regel werden die Alkylglykoside in Form ihrer Lösungen oder Dispersionen in solchen Mengen verwendet, daß der Aktivsubstanzgehalt an Alkylglykosid in einem Liter der entsprechenden Vorbehandlungsflotte in dem Bereich von 0,1 bis 10 g pro Liter liegt.

Für das Waschen von synthetischen textilen Flächengebilden, Garnen oder Flocken werden die wäßrigen Lösungen oder Dispersionen der Alkylglykoside der allgemeinen Formel I in solchen Mengen in die Waschflotte gegeben, daß der Aktivsubstanzgehalt an Alkylglykosid in der Waschflotte in dem Bereich von 0,5 bis 2,5 g pro Liter Waschflotte liegt. Gegebenenfalls können übliche Sequestriermittel in Mengen von 0,5 bis 2,5 g pro Liter Waschflotte vom Typ der Phosphonate, Gluconate und/oder Polyacrylate und insbesondere Phosphonate wie Securon^{R} 540 der Henkel KGaA, in Mischung mit Alkylglykosiden verwendet werden. Bevorzugt im Sinne der Erfindung werden die Alkylglykoside für das Waschen von synthetischen textilen Flächengebilden, Garnen oder Flocken vor allem aus Polyester, Polyamid, Viskose, Acetatfasern und/oder Polyacrylnitril verwendet. Das Waschen wird Unter üblichen Temperaturbedingungen, vorzugsweise bei 40 bis 80 °C durchgeführt.

Beim Entschlichten von natürlicher und/oder synthetischer Webware werden die Alkylglykoside in Form ihrer wäßrigen Lösungen oder Dispersionen in solchen Mengen in der Flotte verwendet, daß die Menge an Alkylglykosid-Aktivsubstanz im Bereich von 1 bis 4 g pro Liter Entschlichtungsflotte liegt. Wenn erforderlich, können die Alkylglykoside in Kombination mit üblichen Enzymen wie Amylasen in üblichen Mengen beim Entschlichten verwendet werden. Die Enzyme werden dann in der Regel in Mengen von 2 bis 15 g pro Liter Entschlichtungsflotte in Kombination mit den Alkylglykosiden verwendet. Die Entschlichtung wird auf herkömmliche Weise durchgeführt. Die erhaltene Webware zeigt ausgezeichnete Entschlichtungsgrade.

Beim Bleichen werden die Alkylglykoside in Form ihrer wäßrigen Lösungen oder Dispersionen in solchen Mengen verwendet, daß der Aktivsubstanzgehalt im Bereich von 0,25 bis 7,5 g pro Liter Bleichflotte liegt. Bevorzugt im Sinne der Erfindung werden die Alkylglykoside für das Bleichen von natürlichen und/oder synthetischen textilen Flächengebilde, Garne oder Flocken und hierbei ganz besonders für die wäßrige alkalische Bleiche von Baumwolle, Baumwolle/Polyester, Baumwolle/Polyacrylnitril, Baumwoll/Viskose oder Baumwolle/Polyamid verwendet. Diese Bleichflotten enthalten als bleichendes Agenz Wasserstoffperoxid oder Verbindungen, die in Wasser Wasserstoffperoxid bilden. Der pH-Wert dieser Bleichmittel wird mit Alkalien, vorzugsweise Natriumhydroxid und/oder Kaliumhydroxid, auf mindestens 9 eingestellt. Üblicherweise enthalten die Bleichflotten pro Liter 5 bis 100 ml 35 gew.-%iges Wasserstoffperoxid, 0,5 bis 50 g Natriumhydroxid und/oder Kaliumhydroxid, 2,5 bis 50 ml Stabilisatoren, insbesondere Natrium- und/oder Kaliumsilikatlösungen, 0,1 bis 1,0 g Magnesiumsalze, insbesondere Magnesiumsulfat, 0,5 bis 10 g Sequestriermittel vom Typ der Phosphonate, Gluconate und/oder Polyacrylate und insbesondere Phosphonate wie Securon^{R} 540 Henkel KGaA, wobei der Rest zu einem Liter mit Wasser aufzufüllen ist. Die Bleiche wird bei Temperaturen zwischen 20 (Kaltbleiche) und 120 °C (Heißbleiche), vorzugsweise zwischen 70 und 120 °C durchgeführt. Bei der erfindungsgemäßen Verwendung der Alkylglykoside beim Bleichen wird zum einen eine sehr gute Flottenaufnahme, das heißt große Mengen an aufgenommener Bleichflotte auf die textilen Flächengebilde, Garne oder Flocken, und zum anderen ein sehr hoher Weißgrad erhalten. Zudem sind die textilen Flächengebilde, Fasern oder Flocken nach der Bleiche in Anwesenheit von Alkylglykosiden durch eine sehr gute Saugfähigkeit gekennzeichnet und zeigen ein gleichmäßiges und hohes Farbstoffaufnahmevermögen.

Für das alkalische Abkochen von baumwollhaltigen textilen Flächengebilde, Garne oder Flocken, vorzugsweise für reine Baumwolle werden Alkylglykoside in Form ihrer wäßrigen Lösungen oder Dispersionen in solchen Mengen verwendet, daß der Aktivsubstanzgehalt im Bereich von 0,25 bis 7,5 g pro Liter Abkochflotte liegt. Die Abkochflotten sind allesamt alkalisch auf einen pH-Wert von 10 bis 14 eingestellt. Zweckmäßigerweise werden pro Liter Abkochflotte 0,25 bis 7,5 g, bezogen auf Aktivsubstanzgehalt, Alkylglykoside in Form ihrer wäßrigen Lösungen oder Dispersionen in Mischung mit 2 bis 100 g Alkalien, vorzugsweise Natriumhydroxid und/oder Kaliumhydroxid, 0 bis 5 g Sequestriermittel der bereits beschriebenen Art verwendet. Das alkalische Abkochen kann auf herkömmliche Weise, vorzugsweise zwischen 95 und 120 °C erfolgen. Durch die Verwendung von Alkylglykosiden beim Abkochen können im Kontinuebereich sehr hohe Flottenaufnahmen erreicht werden, die kurze Kontaktzeiten ermöglichen.

Für kontinuierliche Prozesse der textilen Vorbehandlung können Zugaben an üblichen Entschäumern wie Silikone, Mineralöle und/oder Phosphorsäureester vorteilhaft sein.

Durch die erfindungsgemäße Verwendung der Alkylglykosiden wird in allen Fällen der textilen Vorbehandlung eine sehr gute Flottenaufnahme erreicht, die kurze Kontaktzeiten zwischen zu behandelndem Material und Vorbehandlungsbädern ermöglicht. Hinweise zur technischen Vorbehandlung, die sich in erster Linie nach dem Textilgut und nach der gewünschten Art der Vorbehandlung richten sind auch in Ullmann's Encyklopädie der technischen Chemie, Band 23, Seiten 29-31, Verlag Chemie, Weinheim 1983, zu entnehmen.

### Beispiele

### A) Herstellung des Alkylglykosids

Durch Direktsynthese gemäß der deutschen Offenlegungsschrift DE-A-3833780 wurde aus Decanol und wasserfreier Glucose eine 50 gew.-%ige Paste an Alkylglucosid mit einem Oligomerisierungsgrad n von 1,25 erhalten.

### B) Anwendungstechnische Beispiele

### Beispiel 1: Entschlichten

Mit Stärke geschlichteter Baumwollköper wurde auf einer Labor-Kontinueanlage mit einer Flotte imprägniert, die pro Liter
5 g Enzym (Enzylase^{R}HT, der Firma Diamalt)
5 g Alkylglucosid nach Beispiel A)
enthielt. Die Imprägniertemperatur betrug 70 °C, die Flottenaufnahme 100 %. Zur Vervollständigung der Reaktion wurde in einem Kontinue-Dämpfer 8 Minuten bei Sattdampf (102 °C) gedämpft. Anschließend wurde auf einer Kontinue-Waschmaschine (6 Waschabteile) heiß ausgewaschen und auf einem Spannrahmen getrocknet.

Die Ermittlung des Entschlichtungsgrades erfolgte durch Einlegen einer Gewebeprobe in eine Jodlösung mit einer Stoffmengenkonzentration von c = 0,005 mol/l. Die Jodlösung wird folgendermaßen zubereitet: 10 g KJ wurden in 100 ml H₂O gelöst, 0,635 g Jod zugefügt, umgeschüttelt und bis zur vollständigen Auflösung des Jods gerührt. Mit Wasser wurde anschließend auf 800 ml und zum Schluß mit Ethanol auf 1 Liter aufgefüllt.

Nach einer Einlegzeit von 1 Minute in die Jodlösung wurde die Gewebeprobe mit kaltem Wasser kurz gespült, mit einem Filterpapier abgetupft und sofort mit der Violettskala nach TEGEWA verglichen. Diese Skala ist in Noten von 1-9 unterteilt, wobei die Note 9 völlige Schlichtefreiheit dokumentiert und ab der Note 6 eine ausreichend entschlichtete Ware vorliegt. Für die nach Beispiel B 1) enschlichtete Ware wurde mit Hilfe der Violettskala die Note 9 ermittelt, d. h. es befand sich keine Schlichte mehr auf der Ware.

### Beispiel 2: Abkochen

Entschlichteter Baumwollköper wurde auf einer Labor-Kontinueanlage mit einer Flotte imprägniert, die pro Liter
40 g NaOH (100 gew.-%ig)
2 ml Phosphonat (Securon^{R} 540, Henkel KGaA)
5 g Alkylglucosid nach Beispiel A)
enthielt. Die Imprägniertemperatur betrug 70 °C, die Flottenaufnahme 80 %. Nach dem Imprägnieren und Abquetschen wurde 5 Minuten bei 102 °C kontinuierlich gedämpft. Das abschließende Auswaschen und Neutralisieren erfolgte auf einer Kontinue-Waschmaschine mit 6 Waschabteilen, wobei das erste Waschabteil mit einer Flotte vorgeschärft war, die pro Liter
6,6 g NaOH (100 gew.-%ig)
0,8 g Alkylglucosid nach Beispiel A)
0,3 ml Phosphonat (Securon^{R} 540, Henkel KGaA)
enthielt. Für die Auswertung des Versuches wurde die Sauggeschwindigkeit der alkalisch abgekochten Webware gegenüber Wasser nach dem Steighöhenverfahren (DIN 53924) ermittelt. Es resultierten folgende Werte:

### Steighöhe in mm

| | |
|---|---|
| nach 15 Sekunden | 13 |
| nach 30 Sekunden | 16 |
| nach 60 Sekunden | 20 |

### Beispiel 3: Bleichen

Mit Stärke gechlichteter Baumwollnessel wurde, wie unter Beispiel B 2) beschrieben, alkalisch abgekocht und ausgewaschen, jedoch nicht neutralisiert. Anschließend erfolgte eine Zwischentrocknung auf dem Spannrahmen, bevor die Ware mit einer Flotte imprägniert wurde, die pro Liter
0,15 g MgSO₄ · 10 H₂O
12 ml Natriumsilikatlösung (38 °B )
6 g NaOH (100 gew.-%ig)
5 g Alkylglucosid nach Beispiel A)
2 g Phosphonat (Securon^{R} 540, Henkel KGaA)
40 ml H₂O₂ (35 gew.-%ig)
enthielt. Die Imprägniertemperatur betrug 20 °C, die Flottenaufnahme 100 %.

Nach dem Abquetschen wurde 8 Minuten bei 102 °C in einem Kontinuedämpfer gedämpft und anschließend in einer Kontinue-Waschanlage heiß gespült und neutralisiert. Das erste Waschabteil der Kontinue-Waschanlage wurde mit einer Flotte vorgeschärft, die pro Liter
1 g NaOH (100 gew.-%ig)
0,8 g Alkylglucosid nach Beispiel A)
0,3 g Phosphonat (Securon^{R} 540, Henkel KGaA)
enthielt. Zum Abschluß wurde die Ware auf einem Spannrahmen getrocknet. Die Auswertung des Versuches umfaßte die Ermittlung des Entschlichtungsgrades, des Weißgrades und der Sauggeschwindigkeit gegenüber Wasser.

### a) Ermittlung des Entschlichtungsgrades

Die Ermittlung des Entschlichtungsgrades erfolgte durch Einlegen einer Geweprobe in die unter Beispiel B 1) beschriebene Prüflösung, anschließendes Ausspülen mit kaltem Wasser, Abtupfen mit einem Filterpapier und sofortigem Vergleichen mit der Violettskala. Bei der alkalisch abgekochten und anschließend gebleichten Ware ergab sich die Note 8-9, d. h. die Ware war nahezu schlichtfrei.

### b) Ermittlung des Weißgrades

Die Messung des Weißgrades erfolgte in % Remission auf dem Elrepho-Gerät der Firma Zeiss unter Verwendung des Filters R46. Weißgrad des vorbehandelten Ware in % Remission: 84,4

### c) Ermittlung der Sauggeschwindigkeit der vorbehandelten Ware gegenüber Wasser

Diese Ermittlung erfolgte nach der DIN-Methode 53924 (Steighöhenverfahren) und es resultierten folgende Ergebnisse:

### Steighöhe in mm

| | |
|---|---|
| nach 15 Sekunden | 18 |
| nach 30 Sekunden | 23 |
| nach 60 Sekunden | 32 |

## Patentansprüche

1. Verwendung von Alkylglykosiden der allgemeinen Formel I
R¹ - O - (G)ₙ (I)
in der R¹ einen Alkylrest mit 8 bis 14 C-Atomen, G eine Glykoseeinheit und n eine Zahl von 1 bis 3 bedeuten als tensidisches Hilfsmittel beim Entschlichten, Bleichen und alkalischen Abkochen von natürlichen und/oder synthetischen Flächengebilden, Garnen oder Flocken

2. Verwendung nach Anspruch 1, dadurch gekennzeichnet, daß Alkylglykoside der allgemeinen Formel I, in der R¹ einen geradkettigen Alkylrest mit 8 bis 12 C-Atomen, vorzugsweise einen geradkettigen Alkylrest mit im wesentlichen 10 C-Atomen bedeutet, verwendet werden.

3. Verwendung nach einem der Ansprüche 1 und 2, dadurch gekennzeichnet, daß Alkylglykoside der allgemeinen Formel I, in der n eine Zahl zwischen 1,1 und 1,4 bedeutet, verwendet werden.

4. Verwendung nach einem der Ansprüche 1 bis 3, dadurch gekennzeichnet, daß Alkylglykoside der allgemeinen Formel I, in der G eine Glucoseeinheit bedeutet, verwendet werden.

5. Verwendung nach einem der Ansprüche 1 bis 4, dadurch gekennzeichnet, daß die Alkylglykoside der allgemeinen Formel I in Form von Lösungen oder Dispersionen verwendet werden.

6. Verwendung nach einem der Ansprüche 1 bis 5, dadurch gekennzeichnet, daß die Alkylglykoside der allgemeinen Formel I in Form ihrer Lösung oder Dispersionen in solchen Mengen verwendet werden, daß der Aktivsubstanzgehalt pro Vorbehandlungsflotte im Bereich von 0,1 bis 10 g liegt.

7. Verwendung nach einem der Ansprüche 1 bis 6, dadurch gekennzeichnet, daß die Alkylglykoside der allgemeinen Formel I in Form ihrer wäßrigen Lösungen oder Dispersionen in alkalischen Abkochflotten in Mengen von 0,25 bis 7,5 g - bezogen auf Aktivsubstanzgehalt pro Liter Abkochflotte - verwendet werden.

8. Verwendung nach einem der Ansprüche 1 bis 7, dadurch gekennzeichnet, daß die Alkylglykoside der allgemeinen Formel I in Form ihrer wäßrigen Lösungen oder Dispersionen in Entschlichtungflotten in Mengen von 1 bis 4 g - bezogen auf Alkylglykosid-Aktivsubstanz pro Liter Entschlichtungsflotte - verwendet werden.

9. Verwendung nach einem der Ansprüche 1 bis 8, dadurch gekennzeichnet, daß die Alkylglykoside der allgemeinen Formel I in Form ihrer wäßrigen Lösungen oder Dispersionen in Bleichflotten in Mengen von 0,25 bis 7,5 g - bezogen auf Alkylglykosid-Aktivsubstanz pro Liter Bleichflotte - verwendet werden.

## Claims

1. The use of alkyl glycosides corresponding to general formula I
R¹ - O - (G)ₙ (I)
in which R¹ is a C₈₋₁₄ alkyl radical, G is a glycose unit and n is a number of 1 to 3,
as surface-active auxiliaries in the desizing, bleaching and alkaline scouring of natural and/or synthetic sheet-form textile materials, yarns or flocks.

2. The use claimed in claim 1, characterized in that alkyl glycosides corresponding to general formula I, in which R¹ is a linear C₈₋₁₂ alkyl radical, preferably a linear alkyl radical essentially containing 10 carbon atoms, are used.

3. The use claimed in claim 1 or 2, characterized in that alkyl glycosides corresponding to general formula I, in which n is a number of 1.1 to 1.4, are used.

4. The use claimed in any of claims 1 to 3, characterized in that alkyl glycosides corresponding to general formula I, in which G is a glucose unit, are used.

5. The use claimed in any of claims 1 to 4, characterized in that the alkyl glycosides corresponding to general formula I are used in the form of solutions or dispersions.

6. The use claimed in any of claims 1 to 5, characterized in that the alkyl glycosides corresponding to general formula I are used in the form of solutions or dispersions in such quantities that the active substance content per pretreatment liquor is in the range from 0.1 to 10 g.

7. The use claimed in any of claims 1 to 6, characterized in that the alkyl glycosides corresponding to general formula I are used in the form of aqueous solutions or dispersions in alkaline scouring liquors in quantities of 0.25 to 7.5 g, based on active substance content per liter scouring liquor.

8. The use claimed in any of claims 1 to 7, characterized in that the alkyl glycosides corresponding to general formula I are used in the form of aqueous solutions or dispersions in desizing liquors in quantities of 1 to 4 g, based on alkyl glycoside active substance per liter desizing liquor.

9. The use claimed in any of claims 1 to 8, characterized in that the alkyl glycosides corresponding to general formula I are used in the form of aqueous solutions or dispersions in bleaching liquors in quantities of 0.25 to 7.5 g, based on alkyl glycoside active substance per liter bleaching liquor.

## Revendications

1. Utilisation d'alkylglycosides de formule générale I
R¹ - O - (G)ₙ (I)
dans laquelle R¹ est un radical alkyle avec 8 à 14 atomes de C, G est une unité glycose et n un nombre de 1 à 3 en tant qu'auxiliaire tensioactif lors du désencollage, blanchiment et débouillissage alcalin de produits textiles plans, naturels et/ou synthétiques, de fils ou de flocons.

2. Utilisation selon la revendication 1, caractérisée en ce qu'on utilise des alkylglycosides de formule générale I, dans laquelle R¹ représente un radical alkyle à chaîne droite avec 8 à 12 atomes de C, de préférence un radical alkyle avec essentiellement 10 atomes de C.

3. Utilisation selon une des revendications 1 et 2, caractérisée en ce qu'on utilise des alkylglycosides de formule générale I, dans laquelle n est un nombre compris entre 1,1 et 1,4.

4. Utilisation selon une des revendications 1 à 3, caractérisée en ce qu'on utilise des alkylglycosides de formule générale I, dans laquelle G représente une unité glucose.

5. Utilisation selon une des revendications 1 à 4, caractérisée en ce qu'on utilise les alkylglycosides de formule générale I sous forme de solutions ou dispersions.

6. Utilisation selon une des revendications 1 à 5, caractérisée en ce qu'on utilise les alkylglycosides de formule générale I sous forme de leurs solutions ou dispersions aqueuses en quantités telles, que la teneur en substance active pour le bain de prétraitement se situe dans la zone de 0,1 à 10 g.

7. Utilisation selon une des revendications 1 à 6, caractérisée en ce qu'on utilise les alkylglycosides de formule générale I sous forme de leurs solutions ou dispersions aqueuses dans des bains de débouillissage alcalins en quantités de 0,25 à 7,5 g, par rapport à la teneur en substance active par litre de bain de débouillissage.

8. Utilisation selon une des revendications 1 à 7, caractérisée en ce qu'on utilise les alkylglycosides de formule générale I sous forme de leurs solutions ou dispersions aqueuses dans des bains de désencollage en quantités de 1 à 4 g, par rapport à la substance active d'alkylglycoside par litre de jus de désencollage.

9. Utilisation selon une des revendications 1 à 8, caractérisée en ce qu'on utilise les alkylglycosides de formule générale I sous forme de leurs solutions ou dispersions dans des bains de blanchiment en quantités de 0,25 à 7,5 g, par rapport à la substance active d'alkylglycoside par litre de jus de blanchiment.
